# EUROPÄISCHE PATENTSCHRIFT

(11) **EP 0 505 368 B1**
(45) Veröffentlichungstag und Bekanntmachung des Hinweises auf die Patenterteilung: **07.02.1996**
(21) Anmeldenummer: 90916240.6
(22) Anmeldetag: 13.11.1990
(51) Int. Cl.: H01T 21/02, B21C 23/22

(54) **VERFAHREN ZUR HERSTELLUNG VON ELEKTRODEN FÜR ZÜNDKERZEN SOWIE ZÜNDKERZEN-ELEKTRODEN**
PROCESS FOR MAKING ELECTRODES FOR SPARKING PLUGS AND SPARKING PLUG ELECTRODES
PROCEDE POUR LA FABRICATION D'ELECTRODES POUR BOUGIES D'ALLUMAGE AINSI QUE LESDITES ELECTRODES DE BOUGIE

(30) Priorität: 16.12.1989 DE 3941649
(43) Veröffentlichungstag der Anmeldung: 30.09.1992
(73) Patentinhaber: ROBERT BOSCH GMBH, D-70442 Stuttgart (DE)
(72) Erfinder: TREIBER, Jürgen, D-8600 Bamberg (DE); NOACK, Rainer, D-7120 Bietigheim-Bissingen (DE); POHL, Klaus-Dieter, D-7141 Schwieberdingen (DE); FRANK, Willi, D-8600 Bamberg (DE); BRENDICK, Volker, D-7016 Gerlingen (DE); HUBERT, Hans, D-8602 Priesendorf-Neuhausen (DE)
(86) Internationale Anmeldenummer: DE9000864
(87) Internationale Veröffentlichungsnummer: WO9109438

(56) Entgegenhaltungen:
- DE-A- 3 433 683
- GB-A- 2 172 223
- US-A- 2 955 222

## Beschreibung

### Stand der Technik

Die Erfindung geht aus von einem Verfahren zur Herstellung von Zündkerzen-Elektroden nach der Gattung des Hauptanspruchs. Es ist schon ein derartiges Verfahren aus der US-PS 2 955 222 bekannt, bei dem ein Verbundkörper, der sich aus drei Ausgangsteilen verschiedenen Materials zusammensetzt, durch Fließpressen zu einer Zündkerzen-Mittelelektrode geformt wird; der Verbundkörper hat einen nietförmigen, aus Edelmetall bestehenden Zündabschnitt, welcher mit seinem Senkkopf und einem Teil seines Schaftes die Durchgangsbohrung einer Ronde aus Nickel ausfüllt und wobei auf der den Kopf des Zündabschnitts aufnehmenden Seite der Nickel-Ronde eine Kupfer-Ronde gleichen Durchmessers aufgelötet ist. Nach dem Fließpressen bildet dann das Kupfer-Ausgangsteil den Elektroden-Kern hoher thermischer Leitfähigkeit und das Nickel-Ausgangsteil den korrosionsbeständigen Elektroden-Mantel, aus dessen brennraumseitigen Boden der Zündabschnitt stabförmig hervorragt. Der Zündabschnitt dieser Mittelelektrode erlaubt zwar eine gute Zugänglichkeit des Kraftstoffdampf-Luft-Gemisches zur Funkenstrecke der Zündkerze, seine Befestigung an der Mittelelektrode ist beim Einsatz für moderne Hochleistungsbrennkraftmaschinen jedoch verbesserungsbedürftig.

Die JP-PS 49-22 989 offenbart eine Zündkerze mit einer Mittelelektrode, die einen Kupfer-Kern, einen Nickel-Mantel und eine Zündspitze aus Platin, Gold, Palladium o. ä. hat, wobei das Zündspitzen-Material mit dem Kern-Material direkt in Kontakt steht. Diese Mittelelektrode ist durch Fließpressen eines aus drei Ronden bestehenden Verbundkörpers hergestellt worden, wobei die für die Zündspitze vorgesehene Ronde entweder von nahezu gleichem Durchmesser ist wie die Ronden für den Kern und für den Mantel oder einen kleineren Durchmesser besitzt, so daß diese Ronde in ein Durchgangsloch in der Mantel-Ronde eingebracht werden kann. Der Zündabschnitt aus dem Edelmetall ist am Mantel und am Kern dieser Mittelelektrode jedoch nicht zuverlässig befestigt und die Zündkerze hat bei Verlust des Zündabschnitts in diesem Bereich keine ausreichenden Notlaufeigenschaften.

Aus der DE-OS 36 07 243 ist ein Verfahren zum Herstellen von Zündkerzen-Mittelelektroden durch Fließpressen bekannt, bei dem auch von einem Verbundkörper ausgegangen wird, der aus drei Ausgangsteilen verschiedenen Materials zusammengesetzt worden ist; die fertige Elektrode hat dabei einen Mantel aus korrosionsbeständigem Material (z. B. Nickel-Legierung), einen von dem Mantel umfaßten Kern aus einem Material hoher thermischer Leitfähigkeit und einen aus Edelmetall bestehenden Zündabschnitt, der in einem Sackloch im brennraumseitigen Boden des Mantels festgelegt ist. Bei dieser Elektrode ist jedoch der Wärme gut leitende Elektroden-Kern von dem Zündabschnitt durch einen Teil des Mantel-Bodens getrennt und der Wärmefluß in der Elektrode demzufolge behindert. Die Herstellung des Verbundkörpers dieser Elektrode ist darüber hinaus aus der Sicht einer Massenfertigung relativ aufwendig, und zwar, weil das stabförmige Ausgangsteil für den Kern in das anschlußseitige tiefe Sackloch und das stiftförmige Ausgangsteil des Zündabschnitts in das brennraumseitige Sackloch des Mantel-Ausgangsteils eingefügt werden müssen.

Ein ähnliches Verfahren wie in der vorstehend beschriebenen DE-OS 36 07 243 ist auch aus der DE-OS 34 33 683 bekannt: Anstelle eines stiftförmigen Zündabschnitt-Ausgangsteils findet hier ein scheibenförmiges Ausgangsteil Verwendung.

In der DE-AS 26 14 274 ist eine Zündkerze mit Elektroden beschrieben, die einen von einem rohrförmigen Nickel-Mantel umgebenen Silber-Kern haben und bei denen an der brennraumseitigen Stirnfläche der Silber-Kern freiliegt. Funktionell sind derartige Elektroden brauchbar, jedoch haben sie einen relativ hohen Anteil an Silber, der diese Elektroden teuer macht.

Die US-PS 2 296 033 zeigt Zündkerzen mit Mittel- und Masseelektroden, welche einen Aufbau wie die Elektroden der vorstehend genannten DE-AS 26 14 274 aufweisen, deren brennraumseitige Stirnseiten zusätzlich aber auch noch mit aufgeschweißten Zündabschnitten aus Platin oder Platin-Legierungen versehen sind. Der Herstellprozeß derartiger Elektroden durch Hämmern und Schweißen ist jedoch sehr aufwendig; außerdem sind die Notlaufeigenschaften derartiger Elektroden bei Verlust der aufgeschweißten Zündabschnitte schlecht.

Der Erfindung liegt demgegenüber die Aufgabe zugrunde, ein Verfahren zum Herstellen von langlebigen Zündkerzen-Elektroden bzw. derartige Elektroden zu entwickeln, die einen Mantel aus einem möglichst korrosionsbeständigen Material besitzen, einen von dem Mantel umgebenen Kern aus einem Material hoher thermischer Leitfähigkeit haben und deren Kern an seiner brennraumseitigen Stirnfläche von einem kleinvolumigen Bereich eines abbrandbeständigen Materials bedeckt wird, wobei der abbrandbeständige Bereich auf Dauer sicher und bei den Beanspruchungen in modernen Hochleistungsbrennkraftmaschinen festgehalten wird; der Herstellungsprozeß dieser Elektroden soll sich für eine wirtschaftliche Massenproduktion eignen.

Diese Aufgabe wird gemäß der Erfindung durch die im kennzeichnenden Teil des Anspruchs 1 aufgeführten Merkmale gelöst.

Durch die in den Unteransprüchen aufgeführten Maßnahmen sind vorteilhafte Weiterbildungen und Verbesserungen des im Hauptanspruch angegebenen Verfahrens bzw. derartiger Elektroden möglich.

Besonders vorteilhaft ist es, wenn als Zündabschnitt ein kleinvolumiger vierter Stoffabschnitt aus hochabbrandbeständigem Material (z. B. Platin oder eine Pt-Legierung) brennraumseits vor dem abbrandbeständigen Material (z. B. Silber oder eine Silber-Legierung) angeordnet wird; selbst bei Verschleiß des hochabbrandbeständigen Materials nach langer Lebensdauer hat die Zündkerze dann aufgrund des sich anschließenden abbrandfesten Materials noch Notlaufeigenschaften über viele Kilometer. Durch Reduzieren des brennraumseitigen Endabschnitts der Elektrode kann die Gemischzugänglichkeit der Funkenstrecke der Zündkerze verbessert werden.

Durch Flachprägen, gegebenenfalls durch zusätzliches Biegen in Hakenform können diese Elektroden auch zu Masseelektroden weiter verarbeitet werden.

### Zeichnung

Ausführungsbeispiele der Erfindung sind in der Zeichnung dargestellt und in der nachfolgenden Beschreibung näher erläutert. Es zeigen
Figur 1 die Seitenansicht des brennraumseitigen Bereiches einer Zündkerze in vergrößerter Darstellung,
Figur 2 eine erste Ausführungsform von drei vergrößert und in Seitenansicht dargestellten Ausgangsteilen für eine erfindungsgemäße Zündkerzen-Mittelelektrode,
Figur 3 einen Längsschnitt durch einen Verbundkörper, der aus den in Figur 2 gezeigten drei Ausgangsteilen zusammengesetzt ist,
Figur 4 einen Vertikalschnitt durch ein prinzipiell dargestelltes Fließpreßwerkzeug mit eingelegtem Verbundkörper gemäß Figur 3,
Figur 5 einen Längsschnitt durch einen aus dem Verbundkörper gemäß Figur 3 fließgepreßten Mittelelektroden-Rohling, an den nachträglich kopfseits schon ein Bund und radiale Verankerungsansätze angeformt wurden,
Figur 6 einen Längsschnitt durch die erfindungsgemäße, aus drei Ausgangsteilen geformte Mittelelektrode mit brennraumseits freigelegtem Bereich aus abbrandfestem Material,
Figur 7 eine zweite Ausführungsform von drei vergrößert und in Seitenansicht dargestellten Ausgangsteilen für eine erfindungsgemäße Zündkerzen-Mittelelektrode,
Figur 8 einen Längsschnitt durch den Verbundkörper, der aus den in Figur 7 gezeigten Ausgangsteilen zusammengesetzt ist,
Figur 9 eine erste Ausführungsform von vier vergrößert und in Seitenansicht dargestellten Ausgangsteilen für eine erfindungsgemäße Zündkerzen-Mittelelektrode,
Figur 10 einen Längsschnitt durch einen Verbundkörper, der aus den in Figur 9 gezeigten vier Ausgangsteilen zusammengesetzt ist,
Figur 11 einen Längsschnitt durch einen aus dem Verbundkörper gemäß Figur 10 fließgepreßten Mittelelektroden-Rohrling, an den nachträglich kopfseits schon ein Bund und radiale Verankerungsansätze angeformt wurden,
Figur 12 einen Längsschnitt durch eine erfindungsgemäße, aus vier Ausgangsteilen geformte Mittelelektrode mit brennraumseits freigelegtem Bereich eines hochabbrandbeständigen Materials,
Figur 13 eine zweite Ausführungsform von vier vergrößert und in Seitenansicht dargestellten Ausgangsteilen für eine erfindungsgemäße Zündkerzen-Mittelelektrode,
Figur 14 einen Längsschnitt durch den Verbundkörper, der aus den in Figur 13 gezeigten Ausgangsteilen zusammengesetzt ist,
Figur 15 einen Teilschnitt durch den brennraumseitigen, weiter vergrößert dargestellten Bereich einer Mittelelektrode gemäß der Figur 12, wobei zusätzlich der brennraumseitige Endabschnitt im Durchmesser reduziert und zylinderförmig ausgebildet wurde,
Figur 16 einen brennraumseitigen, ebenfalls weiter vergrößert dargestellten Bereich einer Mittelelektrode gemäß der Figur 12, wobei zusätzlich der brennraumseitige Endabschnitt als Kegelstumpf ausgebildet wurde, der sich zur Elektroden-Stirnfläche hin verjüngt,
Figur 17 einen vergrößert dargestellten Masseelektroden-Rohling, der durch Flachprägen eines sich aus drei bzw. vier Ausgangsteilen zusammengesetzten Mittelelektroden-Rohlings hergestellt ist,
Figur 18 den Querschnitt durch den Masseelektroden-Rohling gemäß der Figur 17 nach der Linie M/M,
Figur 19 einen Längsschnitt durch eine abgelängte, am Zündkerzen-Gehäuse zu befestigende Masseelektrode, welche aus drei Ausgangsteilen gefertigt wurde und gegebenenfalls noch hakenförmig o. ä. gebogen werden kann, und
Figur 20 einen Längsschnitt durch eine abgelängte, am Zündkerzen-Gehäuse zu befestigende Masseelektrode, welche aus vier Ausgangsteilen geformt wurde und gegebenenfalls noch hakenförmig o. ä. gebogen werden kann.

### Beschreibung der Ausführungsbeispiele

In der Figur 1 ist der brennraumseitige Bereich einer üblichen Zündkerze 10 dargestellt:

Das Zündkerzen-Gehäuse 11 ist brennraumseits mit einem Einschraubgewinde 12 für den Einbau der Zündkerze 10 in eine Brennkraftmaschine versehen. Die brennraumseitige Stirnfläche des Zündkerzen-Gehäuses 11 ist mit Bezugszahl 13 gekennzeichnet. Aus der angedeuteten, mit Bezugszahl 14 bezeichneten Längsbohrung des Zündkerzen-Gehäuses 11 ragt bei dieser Ausführungsform einer Zündkerze 10 ein Isolierkörger 15 heraus, welcher in seiner nicht dargestellten Axialbohrung eine Mittelelektrode 16 umfaßt; die brennraumseitige Stirnfläche 17 der Mittelektrode 16 steht mit Abstand dem freien Endabschnitt einer hakenförmig gebogenen Masseelektrode 18 gegenüber. Das dem freien Ende entgegengesetzte Ende der Masseelektrode 18 ist an der Stirnfläche 13 des Zündkerzen-Gehäuses 11 befestigt, z. B. durch Schweißen. Der zwischen der Stirnfläche 17 der Mittelelektrode 16 und dem freien Endabschnitt der Masseelektrode 18 befindliche Zwischenraum stellt die Funkenstrecke 19 der Zündkerze 10 dar.

Während die vorstehend beschriebene Zündkerze 10 eine brennraumseits vor dem Zündkerzen-Gehäuse 11 angeordnete Funkenstrecke 19 aufweist, sind aber auch Zündkerzen bekannt, bei denen sich die Funkenstrecke innerhalb der Gehäuse-Längsbohrung 14 befindet. Bei derartigen Zündkerzen werden zumeist keine hakenförmigen, sondern gerade Masseelektroden verwendet; die geraden Masseelektroden sind auch am Zündkerzen-Gehäuse 11 befestigt und können mit ihrem freien Endabschnitt brennraumseits mit Abstand vor der Stirnfläche 17 der Mittelelektrode 16 liegen, sie können aber auch derart ausgerichtet sein, so daß sie mit ihrer freien Stirnfläche 20 radial auf den brennraumseitigen Endabschnitt der Mittelelektrode 16 weisen. Masseelektroden 18, die mit ihrem freien Endabschnitt der Stirnfläche 17 der Mittelelektrode 16 gegenüberstehen, können die gesamte Stirnfläche 17 überragen, gegebenenfalls - je nach Brennkraftmaschine - aber auch nur einen Teil der Stirnfläche 17 überdecken. Bei einer noch anderen Ausführungsform einer Zündkerze stehen sich die Stirnfläche 17 der Mittelelektrode 16 und die freie Stirnfläche 20 der Masseelektrode 18 mit Abstand gegenüber. Die Lage der Funkenstrecke 19 und die Gestaltung bzw. Anordnung der Masseelektrode 18, gegebenfalls auch die Anzahl der Masseelektroden an einer Zündkerze werden von den Anforderungen und Bedingungen der Brennkraftmaschine bestimmt, sind jedoch für die vorliegende Erfindung nicht relevant, denn die erfindungsgemäßen Elektroden sind für alle diese Zündkerzen vorteilhaft einsetzbar.

Fließpreßverfahren zum Herstellen von Zündkerzen-Elektroden, auch von solchen, die sich aus mehreren Materialbereichen zusammensetzen, sind prinzipiell bekannt und in der Beschreibungseinleitung beschrieben worden. Derartige Fließpreßverfahren sind für die Massenfabrikation von Elektroden wirtschaftlich einsetzbar und haben sich für diesen Zweck gut bewährt. Aufgrund der höheren Anforderungen an Zündkerzen in modernen Hochleistungsbrennkraftmaschinen und hinsichtlich der Forderung nach höherer Lebensdauer werden Zündkerzen-Elektroden erforderlich, die diese Forderungen erfüllen.

Anhand der Figuren 2 bis 6 wird ein erstes Verfahren zum Herstellen einer solchen Mittelelektrode 16 für Zündkerzen 10 beschrieben.

Die Figur 2 zeigt drei Ausgangsteile 31, 32 und 33 für eine Ausführungsform einer Mittelelektrode 16. Das Ausgangsteil 31 ist als Ronde ausgebildet, die aus korrosionsbeständigem Material (z. B. Nickel oder Nickel-Legierung) besteht und bei der fertigen Mittelelektrode 16 gemäß Figur 6 deren Mantel 31' bilden soll. Dieses Mantel-Ausgangsteil 31 hat ein Sacklock 34, das im Zentrum ihrer Oberseite 35 angeordnet ist; das Sackloch 34 ist bevorzugterweise kegel- bzw. kegelstumpfartig ausgebildet, kann aber auch von anderer Konfiguration sein und ragt mit seinem kleinsten Durchmesser bis nahe an die Unterseite 36 des Mantel-Ausgangsteils 31.

In dieses Sackloch 34 des Mantel-Ausgangsteils 31 wird das Ausgangsteil 32 für den abbrandbeständigen Bereich 32' der fertigen Mittelelektrode 16 gemäß Figur 6 eingelegt. Dieses Ausgangsteil 32 hat bevorzugt die Form einer Kugel; das Ausgangsteil 32 kann aber auch von anderer Gestalt sein, z. B. ein Stangenabschnitt oder ein Kegel, wesentlich ist nur, daß sein Volumen das Sackloch 34 im Mantel-Ausgangsteil 31 vollständig ausfüllt. Dieses Ausgangsteil 32 für den abbrandbeständigen Bereich 32' besteht aus Silber oder einer Silber-Legierung; als besonders gut haben sich für diesen Zweck die folgenden Silber-Legierungen erwiesen:
AgNi mit einem Ni-Anteil bis zu 0,15 % (Feinkornsilber),
AgTi mit einem Ti-Anteil von bis zu 5 %,
AgSnO₂ mit einem SnO₂-Anteil von 2 bis 15 % oder
AgPd mit einem Pd-Anteil von 2 bis zu 6 %.

Geeignet für diesen abbrandbeständigen Bereich 32' sind aber außer den genannten Stoffen auch andere bekannte hierfür geeignete Materialien, z. B. neben Silber auch andere Edelmetalle.

Die beiden vorstehend beschriebenen Ausgangsteile 31 und 32 werden dann derart erwärmt, daß das Ausgangsteil 32 erschmilzt und das Sacklock 34 im Mantel-Ausgangsteil 31 vollständig ausfüllt.

Auf diese erwärmte Anordnung wird sodann das rondenförmige Ausgangsteil 33 des Mittelelektroden-Kerns 33' aufgelegt, das aus einem Material hoher thermischer Leitfähigkeit besteht; als Material für dieses Kern-Ausgangsteils 33 wird bevorzugt Kupfer oder eine Kupfer-Legierung verwendet. Das Kern-Ausgangsteil 33 hat den gleichen Durchmesser wie das Mantel-Ausgangsteil 31 und ist aus Gründen der fertigungsgerechten Handhabung auf seiner Oberseite 37 mit einem koaxialen Ansatz 38 versehen; auf die Darstellung von Radien oder Fasen an den Ausgangsteilen 31 und 33, die ebenfalls der fertigungsgerechten Handhabung dienen können, wurde verzichtet. Für das axiale Ausrichten und Verbinden der Ausgangsteile 31 und 33 kann eine Hilfsvorrichtung verwendet werden. Das Kern-Ausgangsteil 33 wird an seiner Unterseite 39 mit den beiden anderen Ausgangsteilen 31 und 32 koaxial verbunden, wobei das erschmolzene Ausgangsteil 32 als Lot dient. Alternativ kann das Mantel-Ausgangsteil 31 mit dem in dessen Sackloch 34 eingeschmolzenen und erkalteten Ausgangsteil 32 des abbrandbeständigen Bereichs einerseits und dem Kern-Ausgangsteil 33 andererseits auch durch Schweißen, z. B. durch Widerstandsschweißen verbunden werden. In Abhängigkeit der verwendeten Materialien für die Ausgangsseite 31, 32, 33 können gegebenenfalis den Verbindungsvorgang erleichternde Beschichtungen (z. B. aus Silber) auf diesen Teilen Anwendung finden. Bevorzugterweise wird zwischen dem Kern-Ausgangsteil 33 und dem aus Silber bzw. einer Silberlegierung bestehenden abbrandbeständigen Bereich bzw. Ausgangsteil 32 eine nicht dargestellte Schicht angeordnet, welche unerwünschte Oxidation in den Berührungsbereichen und demzufolge schlechtere Wärmeleitfähigkeit und sogar Zündkerzen-Defekte zu vermeiden vermag; geeignete Stoffe für eine derartige Schicht sind z. B. Nickel und Platin. Verfahrenstechnisch kann eine solche Schicht dadurch hergestellt werden, daß das Kern-Ausgangsteil 33 mit dem Nickel bzw. Platin beschichtet wird oder daß eine Folie aus Nickel bzw. Platin an der Unterseite 39 des Kern-Ausgangsteils 33 zusätzlich angeordnet wird. Die aus den Ausgangsteilen 31, 32 und 33 zusammengesetzte und erkaltete Anordnung ergibt einen Verbundkörper, der mit der Bezugszahl 40 gekennzeichnet ist (siehe Figur 3); dieser Verbundkörper 40 ist das Ausgangsteil für das sich anschließende Fließpreßverfahren.

In der Figur 4 ist ein Werkzeug 41 für das Fließpressen von Zündkerzen-Elektroden 16 prinzipiell dargestellt. Dieses Fließpreßwerkzeug 41 hat ein Gesenk 42, welches eine Aufnahmebohrung 43 für die Elektroden-Ausgangsteile 31, 32, 33 bzw. den Verbundkörper 40 besitzt; diese Aufnahmebohrung 43 geht koaxial in eine sich im Durchmesser reduzierende schräge Schulter 44 und dann in die Fließpreßöffnung 45 über. Die Fließpreßöffnung 45 geht dann anschließend über eine sich im Durchmesser vergrößernde Schulter 46 in eine Bohrung 47 über. Der Durchmesser der Aufnahmebohrung 43 ist so bemessen, daß die Ausgangsteile 31 und 33 bzw. der Verbundkörger 40 mit ihren Umfangsflächen an der Wandung der Aufnahmebohrung 43 zur Anlage kommen; der Durchmesser der Fließpreßöffnung 45 des Werkzeugs 41 entspricht dem Durchmesser des Schaftes 48 der Mittelelektrode 30 (siehe Figur 6). In der Aufnahmebohrung 43 werden von oben zunächst die Ausgangsteile 31, 32, 33 bzw. der Verbundkörper 40 entsprechend eingelegt, wobei das Mantel-Ausgangsteil 31 der Fließpreßöffnung 45 zugewendet ist, und dann in bekannter Weise ein Fließpreßstempel 49 nachgeführt wird; der Fließpreßstempel 49 wird anschließend mit Druck beaufschlagt und drückt die Ausgangsteile 31, 32, 33 bzw. den Verbundkörper 40 teilweise durch die Fließpreßöffnung 45 hindurch; nur ein Kopfabschnitt verbleibt oberhalb der Fließpreßöffnung 45. Der aus dem Fließpreßwerkzeug 41 mittels eines nicht dargestellten Auswerfers entformte Elektroden-Rohling 50, an dessen anschlußseitig gelegenem Kopf 51 noch ein Bund 52 und Verankerungsansätze 53 angeformt wurden, ist in Figur 5 gezeigt. Bei diesem Elektroden-Rohling 50 hat sich aus dem Ausgangsteil 31 ein rohrförmiger Mantel 31' aus korrosionsbeständigem Material gebildet, aus dem Ausgangsteil 32 hat sich ein seitlich vom Mantel 31 und brennraumseits von einem Mantel-Boden 54 begrenzter, abbrandbeständiger Bereich 32 ergeben und aus dem Ausgangsteil 33 wurde ein ebenfalls seitlich vom Mantel 31' umfaßter, anschlußseits jedoch freier Kern 33' aus einem Material hoher thermischer Leitfähigkeit gebildet; je nach Gestaltung des Sackloches 34 im Mantel-Ausgangsteil 31 ist der Boden 54 des Mantels 31' ganz oder nur teilweise geschlossen.

Damit die Elektrode 16 ihre genaue Länge hat und ein möglichst großer Querschnitt des abbrandbeständigen Bereichs 32' freigelegt ist, wird der brennraumseitige Endabschnitt des Elektroden-Rohlings 50 entsprechend bearbeitet; bevorzugterweise wird die Elektroden-Stirnfläche 17 durch Schleifen hergestellt.

Das vorstehend beschriebene Verfahren zur Herstellung von Mittelelektroden kann aber auch abgewandelt werden, die wesentlichen Merkmale werden jedoch beibehalten. So kann bei den Verfahrensschritten z. B. auf das Verbinden der Ausgangsteile 31, 32, 33 zu einem Verbundkörper 40 verzichtet werden; in diesem Falle ist jedoch eine hohe Genauigkeit an die Größe und Form der beteiligten Ausgangsteile 31, 32, 33 Voraussetzung.

Eine andere Möglichkeit zur Herstellung eines zum Fließpressen vorgesehenen Verbundkörpers 60 ist aus den Figuren 7 und 8 zu ersehen:

Als Ausgangsteil 61 für den Mantel 31' der Mittelelektrode 16 gemäß Figur 6 wird dabei von einem Napf ausgegangen, dessen runder Umfang derart bemessen ist, so daß er mit engem Sitz in die Aufnahmebohrung eines Fließpreßwerkzeugs paßt. Dieses Fließpreßwerkzeug hat im wesentlichen den Aufbau des in der Figur 4 dargestellten Fließpreßwerkzeugs; die Durchmesser der Aufnahmebohrung und des Stempels sind dem Außendurchmesser des Ausgangsteils 61 angepaßt. Der Boden des Mantel-Ausgangsteils 61 ist mit der Bezugszahl 63 bezeichnet.

In das Sackloch 62 des Mantel-Ausgangsteils 61 wird anschließend ein Ausgangsteil 64 für den abbrandbeständigen Bereich 32' der Mittelelektrode 16 gemäß Figur 6 eingelegt; dieses Ausgangsteil 64 ist bevorzugterweise eine Ronde mit rundem Umfang, kann aber auch von anderer Form sein, z. B. kugel- oder stangenförmig. Bevorzugterweise werden diese beiden Ausgangsteile 61 und 64 erwärmt, so daß das Ausgangsteil 64 in dem Sackloch 62 des napfförmigen Ausgangsteils 61 erschmilzt.

Im nächsten Verfahrensschritt wird in den nicht vom erschmolzenen Ausgangsteil 64 eingenommenen Freiraum im Sackloch 62 des Mantel-Ausgangsteil 61 ein stangenförmiges, den Querschnitt des Sackloches 62 ausfüllendes Ausgangsteil 65 für den Kern 33' der Mittelelektrode 16 hineingesteckt; nach dem Erschmelzen des Ausgangsteils 64 schließt die obere Stirnfläche 66 des Kern-Ausgangsteils 65 bevorzugterweise bündig mit der ringförmigen Oberseite 67 des Mantel-Ausgangsteil 61 ab, kann gegebenenfalls aber auch etwas über die genannte Oberseite 67 hinausragen. Gemäß einer Verfahrensabweichung kann das Kern-Ausgangsteil 65 aber auch schon dann oberhalb des Ausgangsteils 64 in das Sackloch 62 hineingesteckt werden, wenn das Ausgangsteil 64 noch nicht erschmolzen wurde. In diesem Falle werden die drei Ausgangsteile 61, 64 und 65 gemeinsam derart erwärmt, so daß das Ausgangsteil 64 für den abbrandbeständigen Bereich erschmilzt. Es ist von Vorteil, wenn nach dem Erschmelzen des Ausgangsteils 64 mit einem nicht dargestellten Stempel auf das Kern-Ausgangsteil 65 Druck ausgeübt wird. Das stangenförmige Kern-Ausgangsteil 65 wird durch das erschmolzene Ausgangsteil 64 und/oder auch infolge des Schrumpfens des Durchmessers des Sackloches 62 im Mantel-Ausgangsteil 61 gehalten. Im übrigen gelten für diese Verfahrensvarianten auch alle die Merkmale, die vorangehend beschrieben wurden.

Eine weitere Verbesserung der Elektrodeneigenschaften, insbesondere eine Verlängerung der Lebensdauer, läßt sich durch die zusätzlichen, nachfolgend anhand der Figuren 9 bis 12 beschriebenen Verfahrensmaßnahmen erzielen:

In der Figur 9 sind - wie in der Figur 7 - für eine fließzupressende Mittelelektrode 70 (siehe Fig. 12) deren Ausgangsteile dargestellt. Das zuunterst angeordnete Mantel-Ausgangsteil 71 entspricht dem Mantel-Ausgangsteil 31, das Ausgangsteil 72 für den abbrandbeständigen Bereich entspricht dem Ausgangsteil 32 und das Kern-Ausgangsteil 73 entspricht dem Ausgangsteil 33. In dem Sackloch 74 des Mantel-Ausgangsteils 71 wird zunächst jedoch ein sehr kleinvolumiges Ausgangsteil 75 für einen hochabbrandbeständigen Bereich 81 einer Mittelelektrode gemäß Figur 12 eingelegt; dieses Ausgangsteil 75 ist bevorzugt als Kugel ausgebildet und besteht bevorzugt aus einem Platinmetall, einer Legierung von Platinmetallen, kann sich aber auch aus Platinmetall mit einem anderen Metall zusammensetzen. In das Sackloch 74 wird anschließend auch das Ausgangsteil 72 für den abbrandbeständigen Bereich 82 eingelegt und dann diese Anordnung bis zum Erschmelzen des Ausgangsteils 72 erwärmt. Das einen höheren Schmelzpunkt aufweisende, hochabbrandbeständige Ausgangsteil 75 wird sich dabei am tiefsten Punkt 76 des Sackloches 74 im Mantel-Ausgangsteil 71 anordnen; es ist vorteilhaft, wenn der Bereich des tiefsten Punktes 76 im Mantel-Ausgangsteil 71 derart geformt ist, daß die kugelförmige Oberfläche des Ausgangsteils 75 für den hochabbrandbeständigen Bereich 81 flächig anliegt. Bei diesem ergänzten Verfahren ist die Größe des Ausgangsteils 72 für den abbrandbeständigen Bereich 82 derart zu bemessen, daß sie das Sackloch 74 nach dem Erschmelzen bündig ausfüllt. Das Kern-Ausgangsteil 73 wird dann wie auch beim ersten Ausführungsbeispiel (siehe Figur 3) auf dieser Anordnung unter Zuhilfenahme einer nicht dargestellten Hilfsvorrichtung mit befestigt. Der sich auf diese Weise ergebende Verbundkörper 77 ist in Figur 10 dargestellt.

Dieser Verbundkörper 77 erhält nach dem Fließpressen und Anprägen eines Kopfes 78 das Aussehen des in der Figur 11 dargestellten Elektroden-Rohlings 79. Der Elektroden-Rohling 79 hat - wie auch der Rohling gemäß Figur 5 - einen brennraumseits mehr oder weniger geschlossenen Mantel-Boden 80, dem sich dann anschlußseits zuerst der kleinvolumige Bereich 81 des hochabbrandbeständigen Materials (z. B. Platin), dann ein Bereich 82 von abbrandbeständigem Material (z. B. Silber) und danach der Kern 83 (z. B. Kupfer) anschließt. Beim nachfolgenden Ablängen des brennraumseitigen Abschnitts des Elektroden-Rohlings 79 wird der hochabbrandbeständige Bereich 81 freigelegt, der bei der Mittelelektrode 70 dann für die besonders lange Lebensdauer sorgt. Da dieser hochabbrandbeständige Bereich 81 extrem klein ist, würde eine solche Elektrode 70 selbst bei Verschleiß dieses Bereichs 81 noch Notlaufeigenschaften über viele Kilometer besitzen. Der Mantel dieser Elektrode ist mit der Bezugszahl 84 und die brennraumseitige Stirnfläche mit der Bezugszahl 85 bezeichnet.

Alternativ kann eine derartige sich aus vier Stoffbereichen zusammensetzende Mittelelektrode 70 gemäß Figur 12 prinzipiell auch nach dem in den Figuren 7 und 8 dargestellten Verfahren hergestellt werden. In der Figur 13 wird gezeigt, daß das Mantel-Ausgangsteil 90 bei diesem Verfahren wieder napfförmig ausgebildet ist, daß das Kern-Ausgangsteil 91 auch wieder als Stange gestaltet ist und daß das Ausgangsteil 92 für den abbrandbeständigen Bereich 82 ebenfalls wieder zylinderförmig oder von anderer Konfiguration (z. B. kugelförmig) ist. Zusätzlich kommt zu diesen drei Ausgangsteilen 90, 91, 92 noch ein Ausgangsteil 93 für den hochabbrandbeständigen Bereich 81; dieses zusätzliche Ausgangsteil 93 wird beim Zusammensetzen der Ausgangsteile zuerst in das Sackloch 94 des Mantel-Ausgangsteils 90 hineingegeben. Bevorzugterweise wird die Innenseite des Bodens 95 des Mantel-Ausgangsteils 90 mit einer zentrisch angeordneten, kegelförmigen Vertiefung 96 versehen und das Ausgangsteil 93 für den hochabbrandbeständigen Bereich 81 wird als Kugel ausgebildet; infolge dieser Gestaltung des Bodens 95 vom Mantel-Ausgangsteil 90 und des Ausgangsteils 93 kann letzteres besonders kleinvolumig gehalten werden. Die weitere Verarbeitung der aufgeführten Ausgangsteile 90 bis 93 erfolgt entsprechend den Verfahrensschritten, die bereits zu den Ausführungsbeispielen gemäß der Figuren 7 und 8 beschrieben wurden. Der sich nach diesem Verfahren ergebende Verbundkörper 97 ist in Figur 14 dargestellt und wird derart fließgepreßt und bearbeitet, wie es auch bei den vorstehenden Ausführungsbeispielen beschrieben ist; das in den vorangehenden Ausführungsbeispielen über die verwendeten Materialien Gesagte gilt bei diesem Ausführungsbeispiel entsprechend.

Um bei einer Zündkerze 10 mit einer der beschriebenen Mittelelektroden 16, 70 die Zugänglichkeit des Kraftstoffdampf-Luft-Gemisches zur Funkenstrecke 19 zu verbessern und auch um den Bedarf an relativ teuren Ausgangsmaterialien für deren abbrandbeständigen bzw. hochabbrandbeständigen Bereiche niedrig zu halten, kann der brennraumseitige Abschnitt der Mittelelektoden 16, 70 im Durchmesser kleiner ausgebildet werden als deren Schaft 100, 100'; in der Figur 15 ist anhand einer Mittelelektrode 70 gemäß Figur 12 der betroffene Mittelelektroden-Bereich derart dargestellt. In dieser Figur 15 ist der Mantel dieser Mittelelektrode 70' mit 84', der Kern mit 83', der abbrandbeständige Bereich 82' und der hochabbrandbeständige Bereich mit 81' bezeichnet. Der Schaft 100 dieser Mittelelektrode 70' weist dabei den nach dem beschriebenen Fließpreß-Verfahren hergestellten Durchmesser auf, während der brennraumseitige, zylinderförmige Endabschnitt 101 einen reduzierten Durchmesser hat. Bei einem Beispiel einer solchen Mittelelektrode 70' kann der Durchmesser des Schaftes 100 etwa 2,7 Millimeter und der Durchmesser des brennraumseitigen Endabschnitts 101 ca. 1,2 Millimeter betragen. Der Durchmesser des hochabbrandbeständigen Bereiches 81' kann bei 0,8 Millimeter liegen, seine Dicke bei 0,35 Millimeter. Der anschlußseits dem Bereich 81' folgende Bereich 82' aus abbrandbeständigem Material kann sich in Axialrichtung über eine Länge von etwa 2 bis 4 Millimeter erstrecken.

In bekannter Weise wird sich auch der sich dem brennraumseitigen Endabschnitt 101 anschließende Bereich 102, der bei der fertig montierten Zündkerze 10 im brennraumseitigen Endabschnitt des Isolierkörpers 15 zur Anordnung kommt, mit einem Durchmesser versehen, der geringfügig kleiner ist als der Durchmesser des Mittelelektroden-Schaftes 100; diese an sich bekannte Maßnahme verhütet, daß der Isolierkörper 15 bei in Betrieb befindlicher, warmer Zündkerze 10 infolge der Wärmeausdehnung der Mittelelektrode 70' zersprengt wird.

Während in der Figur 15 bei der Mittelelektrode 70' der Übergang vom brennraumseitigen, zylinderförmigen Endabschnitt 101 zum Bereich 102 über eine schrägliegende Schulter 104 erfolgt, ist in der Figur 16 alternativ eine Mittelelektrode 70" gezeigt, deren Aufbau der Mittelelektrode 70' entspricht, deren Übergangsfläche 105 von der brennraumseitigen Stirnfläche 103' jedoch direkt und kontinuierlich, bevorzugt kegelstumpfförmig zum sich anschließenden Bereich 102' verläuft. Der Schaft dieser Elektrode 70" ist mit der Bezugszahl 100' gekennzeichnet.

Die im Durchmesser reduzierten Bereiche 101 und 102 bzw. 101' und 102' werden durch bekanntes Rundhämmern hergestellt; bei derartigen Mittelelektroden 70', 70" werden die brennraumseitigen Stirnflächen 103, 103' zweckmäßigerweise erst nach dem Rundhämmern der betreffenden Bereiche 101, 102 bzw. 101' und 102' geschliffen.

Die erfindungsgemäßen Elektroden, die sich aus mindestens drei verschiedenen Material-Bereichen zusammensetzen, können auch zu Masseelektroden 18 weiterverarbeitet werden. Derartige Masselelektroden 18 sind bei Zündkerzen 10 für moderne Hochleistungsbrennkraftmaschinen ebenso wie die Mittelelektroden 16 außerordentlichen Beanspruchungen ausgesetzt und müssen in der Lage sein, Wärme schnell über das Zündkerzen-Gehäuse 11 abzuleiten und somit Glühzündungen vermeiden. In den Figuren 17 und 18 ist ein Elektroden-Rohling 110 für eine Masseelektrode 18 bzw. 18' gemäß den Figuren 19 bzw. 20 gezeigt, der durch Fließpressen eines Verbundkörpers gemäß einer der Figuren 3, 8, 10 oder 14 entstanden ist, dann im Bereich des Schaftes 111 aber zusätzlich noch durch Flachprägen mit einem Querschnitt entsprechend der Figur 18 versehen wurde. Zur Fertigstellung der Masseelektrode 18 bzw. 18', wie sie in den Figuren 19 bzw. 20 dargestellt ist, wird der Kopf 112 und bei den meisten Zündkerzen-Typen auch der freie Endabschnitt 113 von dem Elektroden-Rohling 110 derart abgetrennt, so daß die Elektrode 18, 18' ihre erforderliche Länge erhält und an ihrer brennraumseitigen Stirnfläche 114, 114' der abbrandbeständige Bereich 115 (Figur 19) bzw. der hochabbrandbeständige Bereich 116 (Figur 20) freigelegt ist. Im Falle von hakenförmigen Masseelektroden 18, 18' ist der Verfahrensschritt "Biegen" vorzusehen, der entweder bei dem Einzelteil Masseelektrode 18, 18' oder erst dann vorzunehmen ist, wenn die Masselelektrode 18, 18' bereits an der Stirnfläche 13 des Zündkerzen-Gehäuses 11 befestigt wurde. Im Falle der hakenförmig gebogenen, die Stirnfläche 17 der Mittelelektrode 16 teilweise oder ganz überragenden Masseelektrode 18 kann auch mindestens ein der Mittelelektroden-Stirnfläche 17 zugewandter Bereich der Masseelektrode 18, 18' vom Mantel 117, 117' befreit werden, um den abbrandbeständigen Bereich 115, 115' und/oder den hochabbrandbeständigen Bereich 116 freizulegen (nicht dargestellt); das Freilegen dieser Bereiche 115, 115', 116 kann z. B. auch durch Schleifen oder auch durch Fräsen erfolgen. In den Figuren 18 bis 20 ist der Mantel der Masselelektrode 18 bzw. 18' mit 117 bzw. 117' und der Kern mit 118 bzw. 118' gekennzeichnet.

Die erfindungsgemäßen Elektroden widerstehen den starken Beanspruchungen in modernen Hochleistungsbrennkraftmaschinen und sind in bekannten und bewährten Einrichtungen der Massenproduktion wirtschaftlich herstellbar.

## Patentansprüche

1. Verfahren zum Herstellen von Zündkerzen-Elektroden (16, 18), die einen im wesentlichen rohrförmigen Mantel (31', 117) aus korrosionsbeständigem Material haben, einen von dem Mantel umfaßten Kern (33', 118) aus einem Material hoher thermischer Leitfähigkeit aufweisen, außerdem einen brennraumseits vom Kern angeordneten, abbrandbeständigen Bereich (32', 115) besitzen und durch gemeinsames Fließpressen der aus vorstehend genannten Materialien bestehenden Ausgangsteile geformt werden, wobei das einen runden Umfang aufweisende Kern-Ausgangsteil (33, 65) dem Stempel (49) des Fließpreßwerkzeugs (41) und das ebenfalls einen runden Umfang aufweisende Mantel-Ausgangsteil (31, 61) der Fließpreßöffnung (45) zugewendet ist und zumindest das Mantel-Ausgangsteil (31, 61) mit seiner Umfangsfläche an der Wandung der Aufnahmebohrung (43) des Fließpreßwerkzeugs (41) anliegt, gekennzeichnet durch folgende Verfahrensschritte:
a) Herstellen eines Sackloches (34, 62) in der zum Stempel (49) des Fließpreßwerkzeugs (41) weisenden Oberseite (35, 67) des Mantel-Ausgangsteils (31, 61),
b) Einbringen des für den abbrandbeständigen Bereich (32', 115) vorgesehenen Ausgangsteils (32, 64) in das Sackloch (34, 62) des Mantel-Ausgangsteils (31, 61),
c) Anordnen des Kern-Ausgangsteils (33, 65) oberhalb des Ausgangsteils (32, 64) des abbrandbeständigen Bereichs (32', 115),
d) Einlegen der Ausgangsteile in beschriebener axialer Anordnung in die Aufnahmebohrung (43) des Fließpreßwerkzeuges (41),
e) Fließpressen der aufeinanderliegenden Ausgangsteile zu einem Elektroden-Rohling (50, 110) und
f) Abtrennen des brennraumseitigen Bodens (54, 113) vom Elektroden-Rohling (50, 110) derart, daß das anschlußseits folgende Material (32', 115) freigelegt wird.

2. Verfahren nach Anspruch 1, dadurch gekennzeichnet, daß die Ausgangsteile als Verbundkörper (40, 60) in die Äufnahmebohrung (43) des Fließgreßwerkzeugs (41) eingelegt werden.

3. Verfahren nach Anspruch 2, dadurch gekennzeichnet, daß die Ausgangsteile durch Schweißen oder Löten zu einem Verbundkörper (40, 60) miteinander verbunden werden.

4. Verfahren nach einem der Ansprüche 1 bis 3, dadurch gekennzeichnet, daß für das Kern-Äusgangsteil (33) eine runde Scheibe verwendet wird, die den Querschnitt der Aufnahmebohrung (43) des Fließpreßwerkzeugs (41) ausfüllt.

5. Verfahren nach Anspruch 4, dadurch gekennzeichnet daß das Sackloch (34) in dem scheibenförmigen Mantel-Ausgangsteil (31) kegel- oder kegelstumpfartig geformt wird.

6. Verfahren nach Anspruch 5, dadurch gekennzeichnet, daß das Ausgangsteil (32) für den abbrandbeständigen Bereich (32') kugel-, kegel- oder kegelstumpfartig ausgebildet wird.

7. Verfahren nach einem der Anspräche 1 bis 3, dadurch gekennzeichnet, daß für das Mantel-Ausgangsteil (61) ein Napf mit rundem Umfang verwendet wird, daß für das Ausgangsteil (64) des abbrandbeständigen Bereiches (32') ein zylinder- oder kugelförmiges Teil verwendet wird und daß für das Kern-Ausgangsteil (65) ein das Napf-Sackloch (62) im Querschnitt ausfüllender Stangenabschnitt verwendet wird.

8. Verfahren nach Anspruch 7, dadurch gekennzeichnet, daß bei dem Verbundkörper (60) das Ausgangsteil (64) des abbrandbeständigen Bereichs und das Kern-Ausgangsteil (65) in ihrer Länge derart bemessen werden, so daß sie gemeinsam das Sackloch (62) des napfförmigen Mantel-Ausgangsteils (61) bündig ausfüllen.

9. Verfahren nach einem der Ansprüche 1 bis 7, dadurch gekennzeichnet, daß vor dem Fließgreßvorgang zwischen dem Mantel-Ausgangsteil (71) und dem Ausgangsteil (72) des abbrandbeständigen Bereichs zusätzlich ein Ausgangsteil (75) für einen hochabbrandbeständigen Bereich (82) angeordnet wird und daß der fließgepreßte Elektroden-Rohling (79) brennraumseits derart abgelängt wird, daß der hochabbrandbeständige Bereich (82) freigelegt ist.

10. Verfahren nach Anspruch 9, dadurch gekennzeichnet, daß für das Ausgangsteil (75) des hochabbrandbeständigen Bereiches ein kugelförmiges Teil verwendet wird.

11. Verfahren nach einem der vorstehenden Ansprüche, dadurch gekennzeichnet, daß die brennraumseitige Stirnfläche (17, 85, 103, 103', 114, 114') der Elektrode (16, 18, 18', 70, 70', 70") durch Schleifen bearbeitet wird.

12. Verfahren nach einem der vorstehenden Ansprüche, dadurch gekennzeichnet, daß die brennraumseitige Stirnfläche (103, 103') im Vergleich zum Schaft (100, 100') der Elektrode (70', 70") im Durchmesser reduziert wird.

13. Verfahren nach Anspruch 12, dadurch gekennzeichnet, daß die brennraumseitige Stirnfläche (103, 103') der Elektrode (70', 70") mit einem kleineren Durchmesser versehen wird als ein sich anschlußseits daran anschließender Elektroden-Längsabschnitt (102, 102'), der gegenüber dem Elektroden-Schaft (100, 100') schon im Querschnitt reduziert wurde.

14. Verfahren nach einem der Ansprüche 1 bis 12, dadurch gekennzeichnet, daß der fließgepreßte Elektroden-Rohling (110) flachgeprägt wird.

15. Verfahren nach Anspruch 14, dadurch gekennzeichnet, daß der anschlußseitige Kopf (112) vom Elektroden-Rohling (110) abgetrennt wird.

16. Verfahren nach einem der Ansprüche 14 oder 15, dadurch gekennzeichnet, daß die Elektrode (18, 18') hakenförmig gebogen wird.

17. Verfahren nach einem der vorangehenden Ansprüche, dadurch gekennzeichnet, daß als Material für den Elektroden-Kern (33', 83, 83', 118, 118') Kupfer oder eine Kupfer-Legierung und als Material für den Elektroden-Mantel (31', 84, 84', 117, 117') Nickel oder eine Nickel-Legierung verwendet wird.

18. Verfahren nach einem der vorangehenden Ansprüche, dadurch gekennzeichnet, daß für den Bereich des abbrandbeständigen Materials (32', 82, 82', 115, 115') Silber oder eine Silber-Legierung verwendet wird.

19. Verfahren nach Anspruch 18, dadurch gekennzeichnet, daß als Silber-Legierung eine der folgenden Legierungen verwendet wird:
AgNi mit einem Ni-Anteil bis zu 0,15 % (Feinkornsilber),
AgTi mit einem Ti-Anteil von bis zu 5 %,
AgSnO₂ mit einem SnO₂-Anteil von 2 bis 15 % oder
AgPd mit einem Pd-Anteil von 2 bis 6 %.

20. Verfahren nach einem der vorstehenden Ansprüche, dadurch gekennzeichnet, daß für den hochabbrandbeständigen Bereich (81, 81', 116) ein Platinmetall, eine Legierung von Platinmetallen oder auch eine Legierung von Platinmetall mit einem anderen Metall verwendet wird.

21. Fließgepreßte Elektrode (16, 18, 18', 70, 70', 70") für Zündkerzen (10) hergestellt nach dem Verfahren nach einem der Ansprüche 1 bis 20, mit einem Mantel (31', 84, 84', 117, 117') aus korrosionsbeständigem Material, mit einem Kern (33', 83, 83', 118, 118') aus einem Material hoher thermischer Leitfähigkeit mit einem brennraumseits vom Kern angeordneten und koaxial vom Mantel umgebenen abbrandbeständigen Bereich (32', 82, 82', 115, 115'), dadurch gekennzeichnet, daß der abbrandbeständige Bereich aus einer der folgenden Legierungen besteht:
AgNi mit einem Ni-Anteil bis zu 0,15 % (Feinkornsilber),
AgTi mit einem Ti-Anteil von bis zu 5 %,
AgSnO₂ mit einem SnO₂-Anteil von 2 bis 15 % oder
AgPd mit einem Pd-Anteil von 2 bis 6 %.

22. Fließgepreßte Elektrode nach Anspruch 21, dadurch gekennzeichnet, daß brennraumseits des abbrandbeständigen Bereichs (82, 82', 115') und koaxial vollständig vom Mantel (84, 84', 117') noch mit fest umfaßt ein Bereich (81, 81', 116) eines hochabbrandbeständigen Materials angeordnet ist.

23. Fließgepreßte Elektrode nach Anspruch 22, dadurch gekennzeichnet, daß das hochabbrandbeständige Material ein Platinmetall, eine Legierung von Platinmetallen oder auch eine Legierung von Platinmetall mit einem anderen Metall ist.

24. Fließgepreßte Elektrode (16, 18, 18', 70, 70', 70") nach einem der Ansprüche 21 bis 23, dadurch gekennzeichnet, daß ihre brennraumseitige Stirnfläche (17, 20, 85, 103, 103', 114, 114') geschliffen ist.

25. Fließgepreßte Elektrode (70', 70") nach einem der Ansprüche 21 bis 24, dadurch gekennzeichnet, daß ihre brennraumseitige Stirnfläche (103, 103') im Vergleich zu ihrem Schaft (100, 100') im Durchmesser reduziert ist.

26. Fließgepreßte Elektrode (18, 18') nach einem der Ansprüche 21 bis 25, dadurch gekennzeichnet, daß sie flachgeprägt und vom Rohlings-Kopf (112) befreit ist.

27. Fließgepreßte Elektrode (18) nach Anspruch 26, dadurch gekennzeichnet, daß sie hakenförmige gebogen ist.

## Claims

1. Method for producing spark plug electrodes (16, 18) which have an essentially tubular shell (31', 117) made from corrosion-resistant material, have a core (33', 118) bounded by the shell and made from a material of high thermal conductivity, in addition have an erosion-resistant region (32', 115) arranged on the combustion-chamber side of the core, and are formed by means of joint impact extrusion of the initial parts consisting of the previously mentioned materials, the starting part (33, 65) for the core, which has a round circumference, facing the punch (49) of the impact extrusion die (41), and the initial part (31, 61) for the shell, which likewise has a round circumference, facing the impact extrusion opening (45), and at least the initial part (31, 61) for the shell bearing with its circumferential surface against the wall of the accommodating bore (43) of the impact extrusion die (41), characterised by the following method steps:
a) Production of a blind bore (34, 62) in the top side (35, 67), pointing towards the punch (49) of the impact extrusion die (41), of the initial part (31, 61) for the shell,
b) Insertion of the initial part (32, 64) provided for the erosion-resistant area (32', 115) into the blind bore (34, 62) of the initial part (31, 61) for the shell,
c) Arranging of the initial part (33, 65) for the core above the initial part (32, 64) of the erosion-resistant region (32', 115),
d) Inserting the initial parts in a described axial arrangement into the accommodating bore (43) of the impact extrusion die (41),
e) Impact extrusion of the initial parts located one on top of the other to produce an electrode blank (50, 110), and
f) Separation of the floor (54, 113) on the combustion-chamber side from the electrode blank (50, 110) in such a way that the material (32', 115) following on the connection side is exposed.

2. Method according to Claim 1, characterised in that the initial parts are inserted as composite bodies (40, 60) into the accommodating bore (43) of the impact extrusion die (41).

3. Method as claimed in Claim 2, characterised in that the initial parts are connected to one another by welding or soldering to form a composite body (40, 60).

4. Method according to one of Claims 1 to 3, characterised in that a round disc which fills out the cross-section of the accommodating bore (43) of the impact extrusion die (41) is used for the initial part (33) for the core.

5. Method according to Claim 4, characterised in that the blind bore (34) is formed like a cone or conical frustum in the disc-shaped initial part (31) for the shell.

6. Method according to Claim 5, characterised in that the initial part (32) for the erosion-resistant region (32') is constructed like a sphere, cone or conical frustum.

7. Method according to one of Claims 1 to 3, characterised in that a cup having a round circumference is used for the initial part (61) for the shell, in that a cylindrical or spherical part is used for the initial part (64) of the erosion-resistant region (32'), and in that a bar segment which fills out the cross-section of the blind bore (62) of the cup is used for the initial part (65) for the core.

8. Method according to Claim 7, characterised in that in the case of the composite body (60) the initial part (64) of the erosion-resistant region and the initial part (65) for the core are dimensioned in their length in such a way that they jointly fill out in a flush fashion the blind bore (62) of the cup-shaped initial part (61) for the shell.

9. Method according to one of Claims 1 to 7, characterised in that before the impact extrusion process an initial part (75) for a highly erosion-resistant region (82) is additionally arranged between the initial part (71) for the shell and the initial part (72) of the erosion-resistant region, and in that the impact-extruded electrode blank (79) is cut to length on the combustion-chamber side in such a way that the highly erosion-resistant region (82) is exposed.

10. Method according to Claim 9, characterised in that a spherical part is used for the initial part (75) of the highly erosion-resistant region.

11. Method according to one of the preceding claims, characterised in that the end face (17, 85, 103, 103', 114, 114') on the combustion-chamber side of the electrode (16, 18, 18', 70, 70', 70") is machined by grinding.

12. Method according to one of the preceding claims, characterised in that the end face (103, 103') on the combustion-chamber side is reduced in diameter by comparison with the shank (100, 100') of the electrode (70', 70").

13. Method according to Claim 12, characterised in that the end face (103, 103') on the combustion-chamber side of the electrode (70', 70") is provided with a smaller diameter than an electrode longitudinal section (102, 102'), which is adjacent thereto on the connection side and has already been reduced in cross-section by contrast with the electrode shank (100, 100').

14. Method according to one of Claims 1 to 12, characterised in that the impact-extruded electrode blank (110) is embossed.

15. Method according to Claim 14, characterised in that the head (112) on the connection side is separated from the electrode blank (110).

16. Method according to one of Claims 14 or 15, characterised in that the electrode (18, 18') is bent in the shape of a hook.

17. Method according to one of the preceding claims, characterised in that copper or a copper alloy is used as the material for the electrode core (33', 83, 83', 118, 118'), and nickel or a nickel alloy is used as the material for the electrode shell (31', 84, 84', 117, 117').

18. Method according to one of the preceding claims, characterised in that silver or a silver alloy is used for the region of the erosion-resistant material (32', 82, 82', 115, 115').

19. Method according to Claim 18, characterised in that one of the following alloys is used as a silver alloy:
AgNi with an Ni fraction of up to 0.15% (fine-grained silver),
AgTi with a Ti fraction of up to 5%,
AgSnO₂ with an SnO₂ fraction of from 2 to 15%, or
AgPd with a Pd fraction of from 2 to 6%.

20. Method according to one of the preceding claims, characterised in that a platinum metal, an alloy of platinum metals, or else an alloy of platinum metal with a different metal is used for the highly erosion-resistant region (81, 81', 116).

21. Impact-extruded electrode (16, 18, 18', 70, 70', 70") for spark plugs (10) produced in accordance with the method according to one of Claims 1 to 20, having a shell (31', 84, 84', 117, 117') made from corrosion-resistant material, having a core (33', 83, 83', 118, 118') made from a material of high thermal conductivity, and having an erosion-resistant region (32', 82, 82', 115, 115') which is arranged on the combustion-chamber side of the core and is surrounded coaxially by the shell, characterised in that the erosion-resistant region consists of one of the following alloys:
AgNi with an Ni fraction of up to 0.15% (fine-grained silver),
AgTi with a Ti fraction of up to 5%,
AgSnO₂ with an SnO₂ fraction of from 2 to 15%, or
AgPd with a Pd fraction of from 2 to 6%.

22. Impact-extruded electrode according to Claim 21, characterised in that there is arranged on the combustion-chamber side of the erosion-resistant region (82, 82', 115') a region (81, 81', 116) of a highly erosion-resistant material which is still firmly coaxially completely surrounded by the shell (84, 84', 117').

23. Impact-extruded electrode according to Claim 22, characterised in that the highly erosion-resistant material is a platinum metal, an alloy of platinum metals, or else an alloy of platinum metals with a different metal.

24. Impact-extruded electrode (16, 18, 18', 70, 70', 70") according to one of Claims 21 to 23, characterised in that its end face (17, 20, 85, 103, 103', 114, 114') on the combustion-chamber side is ground.

25. Impact-extruded electrode (70', 70") according to one of Claims 21 to 24, characterised in that by comparison with its shank (100, 100'), its end face (103, 103') on the combustion-chamber side is reduced in diameter.

26. Impact-extruded electrode (18, 18') according to one of Claims 21 to 25, characterised in that it is embossed and freed from the blank head (112).

27. Impact-extruded electrode (18) according to Claim 26, characterised in that it is bent in the shape of a hook.

## Revendications

1. Procédé de fabrication d'électrodes de bougies (16, 18) ayant une enveloppe (31', 117) essentiellement tubulaire en un matériau résistant à la corrosion, un noyau (33', 78) entouré par l'enveloppe, en un matériau à forte conductivité thermique et en outre une zone (32', 115) résistant à l'usure, prévue sur le noyau du côté de la chambre de combustion, et qui sont formés par fluage à partir des pièces de départ réalisées dans les matériaux évoqués ci-dessus, et la pièce de départ (33, 65) de noyau à périphérie circulaire est située du côté du poinçon (49) de l'outil de formage par fluage (41) et la pièce de départ d'enveloppe (31, 61) ayant également une périphérie circulaire étant tournée vers l'ouverture de fluage (45) et au moins la pièce de départ d'enveloppe (31, 61) s'appuie par sa surface périphérique contre la paroi du perçage (43) de l'outil de formage par fluage (41), ; procédé caractérisé par les étapes suivantes :
a) réalisation d'un trou borgne (34, 62) dans la face supérieure (35, 37) de la pièce extérieure d'enveloppe (31, 61) tournée vers le poinçon (49) de l'outil de formage par fluage,
b) introduction de la pièce de départ (32, 64) prévue pour la zone résistant à l'usure (32', 115) dans le perçage borgne (34, 62) de la pièce de départ (31, 61) de l'enveloppe,
c) mise en place de la pièce de départ de noyau (33, 65) au-dessus de la pièce de départ (32, 63) de la zone (32', 115) résistant à l'usure,
d) mise en place des pièces de départ selon la disposition axiale décrite dans le perçage de réception (43) de l'outil de formage par fluage (41),
e) formage par fluage des pièces superposées pour obtenir une ébauche d'électrode (50, 110), et
f) coupure du fond du côté de la chambre de combustion (54, 113) de l'ébauche d'électrode (50, 110) pour libérer la matière suivante (32', 115) du côté du branchement.

2. Procédé selon la revendication 1, caractérisé en ce que les pièces de départ sont placées sous la forme d'un corps composé (40, 60) dans le perçage de réception (43) de l'outil de formage par fluage (41).

3. Procédé selon la revendication 2, caractérisé en ce que les pièces de départ sont reliées par soudage ou brasage pour former un corps composé (40, 60).

4. Procédé selon l'une des revendications 1 à 3, caractérisé en ce que pour la pièce de départ de noyau (33), on utilise un disque qui remplit la section du perçage de réception (43) de l'outil de formage par fluage (41).

5. Procédé selon la revendication 4, caractérisé en ce que la pièce de départ d'enveloppe (31) en forme de disque est mise sous une forme conique ou de tronc de cône dans le trou borgne (34).

6. Procédé selon la revendication 5, caractérisé en ce que la pièce de départ (32) formant la zone (32') résistant à l'usure est en forme de bille, de cône ou de tronc de cône.

7. Procédé selon l'une des revendications 1 à 3, caractérisé en ce que pour la pièce de départ (61) formant l'enveloppe, on utilise une cuvette à périphérie ronde, pour la pièce de départ (64) de la zone (32') résistant à l'usure, on utilise une pièce cylindrique sphérique et pour la pièce de départ de noyau (65), on utilise un segment de tige qui occupe la section du trou borgne en forme de cuvette (62).

8. Procédé selon la revendication 7, caractérisé en ce que pour le corps composé (60) la pièce de départ (64) de la zone résistant à l'usure et la pièce de départ (65) du noyau ont des longueurs dimensionnées pour remplir à fleur, en commun le trou borgne (62) de la pièce de départ d'enveloppe (61) en forme de cuvette.

9. Procédé selon l'une des revendications 1 à 5, caractérisé en ce qu'en plus avant le formage par fluage, entre la pièce de départ en forme d'enveloppe (71) et la pièce de départ (72) de la zone résistant à l'usure, on place en outre une pièce de départ (75) pour une zone (82) très résistant à l'abrasion et on met à la longueur l'ébauche d'électrode (79) en sortie de formage par fluage, du côté de la chambre de combustion pour dégager la zone (82) très résistant à l'usure.

10. Procédé selon la revendication 9, caractérisé en ce qu'on utilise une pièce en forme de bougie pour la pièce de départ (75) de la zone très résistant à l'usure.

11. Procédé selon l'une des revendications précédentes, caractérisé en ce que la surface frontale (17, 85, 103, 103', 114, 114') de l'électrode (16, 18, 18', 70, 70', 70") du côté de la chambre de combustion est usinée par meulage.

12. Procédé selon l'une des revendications précédentes, caractérisé en ce que la surface frontale (103, 103') du côté de la chambre de combustion a un diamètre réduit par rapport à celui du corps (100, 1004) de l'électrode (70', 70") .

13. Procédé selon la revendication 12, caractérisé en ce que la surface frontale (103, 103') du côté de la chambre de combustion pour l'électrode (70', 70") a un diamètre plus petit que le segment longitudinal d'électrode (102, 102') adjacent, et dont la section a déjà été réduite par rapport à celle du corps d'électrode (100, 100').

14. Procédé selon l'une des revendications 1 à 12, caractérisé en ce que l'ébauche d'électrode formée par fluage est matricée à plat.

15. Procédé selon la revendication 14, caractérisé en ce que la tête (112) du côté du branchement est coupée de l'ébauche (110) de l'électrode.

16. Procédé selon l'une des revendications 14 ou 15, caractérisé en ce que l'électrode (18, 18') est cintrée en forme de crochet.

17. Procédé selon l'une des revendications précédentes, caractérisé en ce que le matériau pour le noyau de l'électrode (33', 83, 83', 118, 118') est en cuivre ou en alliage de cuivre et le matériau pour l'enveloppe d'électrode (31', 84, 84', 117, 117') est en nickel ou en un alliage de nickel.

18. Procédé selon l'une des revendications précédentes, caractérisé en ce que pour la zone de la matière résistant à l'usure (32', 82, 82', 115, 115'), on utilise de l'argent ou un alliage d'argent.

19. Procédé selon la revendication 18, caractérisé en ce que l'alliage d'argent fait partie du groupe suivant :
AgNi avec une teneur en Ni allant jusqu'à 0,15 % (argent à grains fins),
AgTi avec une teneur en Ti allant jusqu'à 5 %,
AgSnO₂ avec une teneur en SnO₂ allant de 2 à 15 % ou
AgPd avec une teneur en Pd comprise entre 2 et 6 %.

20. Procédé selon l'une des revendications précédentes, caractérisé en ce que pour la zone très résistant à l'usure (81, 81', 116), on utilise du platine métallique, un alliage de platine métallique ou un alliage de métallique avec d'autres métaux.

21. Electrode formée par fluage (16, 18, 18', 70, 70', 70") pour des bougies d'allumage (10), réalisées selon le procédé selon l'une quelconque des revendications 1 à 20, avec une enveloppe (31', 84, 84', 117, 117') en une matière résistant à la corrosion, un noyau (33', 83, 83', 118, 118') en un matériau à forte conductivité thermique avec prévu du côté de la chambre de combustion, sur le noyau et une zone (32', 82, 82', 115, 115') résistant à l'usure entourée coaxialement par une enveloppe, caractérisée en ce que la zone résistant à l'usure se compose de l'un des alliages suivants :
AgNi avec une teneur Ni allant jusqu'à 0,15 %
AgTi avec une teneur Ti allant jusqu'à 5 %
AgSnO₂ avec une teneur SnO₂ allant jusqu'à 2 à 15 %
AgPd avec une teneur Pd allant jusqu'à 2 à 6 %.

22. Electrode formée par fluage selon la revendication 21, caractérisée en ce que du côté de la chambre de combustion, la zone résistant à l'usure (82, 82', 117'), entourée coaxialement, complètement par l'enveloppe (84, 84', 117'), comprend une zone (81, 81', 116) en un matériau très résistant à l'usure.

23. Electrode formée par fluage selon la revendication 22, caractérisée en ce que le matériau très résistant à l'usure est du platine métallique, un alliage de platine métallique ou un alliage de platine métallique d'un autre métal.

24. Electrode formée par soudage (16, 18, 18', 70, 70', 70") selon l'une des revendications 21 à 23, caractérisée en ce que sa surface frontale (17, 20, 85, 103, 103', 114, 114') du côté de la chambre de combustion est meulée.

25. Electrode formée par fluage (70', 70") selon l'une des revendications 21 à 24, caractérisée en ce que toute sa surface frontale du côté de la chambre de combustion (103, 103') a un diamètre réduit par rapport à celui du corps (100, 100').

26. Electrode formée par fluage (18, 18') selon l'une des revendications 21 à 25, caractérisée en ce qu'elle est matricée à plat et est séparée de la tête d'ébauche (112).

27. Electrode (18) formée par fluage selon la revendication 26, caractérisée en ce qu'elle cintrée en forme de crochet.
